# EUROPÄISCHE PATENTSCHRIFT

(11) **EP 2 535 430 B1**
(45) Veröffentlichungstag und Bekanntmachung des Hinweises auf die Patenterteilung: **12.12.2018**
(21) Anmeldenummer: 11008259.1
(22) Anmeldetag: 07.10.2011
(51) Int. Cl.: C21D 1/18, C21D 7/13, C22C 38/44, C22C 38/46, C22C 38/48, C21C 5/00

(54) **Werkzeugstahl für höher beanspruchte Warmumformungswerkzeuge sowie dessen Herstellungsprozess**
Tool steel for high-performance thermoforming tools and production process for same
Acier à outil pour outils de formage à chaud plus sollicités et son procédé de fabrication

(30) Priorität: 15.06.2011 EP 11004855; 25.06.2011 EP 11006269
(43) Veröffentlichungstag der Anmeldung: 19.12.2012
(73) Patentinhaber: Buderus Edelstahl Gmbh, 35576 Wetzlar (DE)
(72) Erfinder: Hippenstiel, Frank, Dr., 57080 Siegen (DE); Vetter, Peter, 35789 Weilmünster (DE)
(74) Vertreter: Patronus IP Patent- und Rechtsanwälte

(56) Entgegenhaltungen:
- EP-A2- 1 123 984
- JP-A- H03 134 135
- JP-A- H06 235 046
- JP-A- 2001 181 782
- US-A- 5 611 873
- US-A- 5 716 468
- US-A1- 2005 115 644

## Beschreibung

Die Erfindung betrifft einen Werkzeugstahl für höher beanspruchte Warmumformwerkzeuge sowie ein Verfahren zu dessen Herstellung.

Warmarbeitsstähle sind legierte Stähle für Anwendungszwecke, bei denen die Oberflächentemperatur der Werkzeuge im Allgemeinen über 200 °C liegt. Die Stahlgruppe ist zur Einstellung der erforderlichen Warmhärte und Anlassbeständigkeit mit entsprechend hohen Gehalten an Legierungselementen, vorzugsweise Chrom, Molybdän und Vanadium (CrMoV-Stähle) legiert. Bestimmte Stahlsorten enthalten als bevorzugtes Legierungselement Nickel. In der Regel liegen die Kohlenstoffgehalte der Warmarbeitsstähle zwischen 0,30 bis 0,55 Massen-%.

Warmarbeitsstähle werden für sämtliche Werkzeuge der spanlosen Umformung von Metallen und anderen Werkstoffen bei erhöhten Temperaturen verwendet. Ur- und Umformverfahren bei erhöhten Temperaturen sind u.a. das Druckgießen, das Schmieden und das Strangpressen. Weiter sind die Glasverarbeitung, das Walzen, das Warmfließpressen sowie das so genannte Presshärten von hochfesten Karosseriebauteilen zu nennen.

Die heute zur Anwendung kommenden Warmarbeitsstähle sind in der DIN EN ISO 4 957 genormt und in der **Tafel 1** ersichtlich. Derzeit werden üblicherweise die sekundärhärtenden Chrom-Molybdän-Vanadiumstähle am häufigsten genutzt. Neben dieser Gruppe bilden die Nickel-Chrom-Molybdän- und die Nickel-Chrom-Molybdän-Vanadium-Stähle sowie die Wolfram-Chrom-Cobalt-Vanadium-Stähle zwei weitere Gruppen. **Tafel 2** bietet eine Übersicht der gebräuchlichen Warmarbeitsstähle gemäß Stahl-Eisen-Liste.

Die sekundärhärtenden Chrom-Molybdän-Vanadiumstähle finden vorzugsweise Verwendung beim Druckgießen und Strangpressen von Leichtmetall sowie für hoch beanspruchte Schmiedepressenwerkzeuge für das Gesenkschmieden von Stahl. Aufgrund der geforderten Anlass- und Verschleißbeständigkeit erfolgt ein entsprechender Legierungseinsatz, in der Regel mit Chromgehalten von 5,0 Massen-% sowie etwa 1,0 Massen-% Molybdän sowie 0,5 bis 1,0 Massen-% Vanadin. Da diese Elemente zur Carbidbildung neigen, werden Ausscheidungen im Vergütungsgefüge gebildet, die die geforderten Eigenschaften gewährleisten, aber die Zähigkeit des Werkstoffes herabsetzen. Ein Ansatz die Zähigkeit dieser Werkstoffe zu erhöhen, war bislang die Verbesserung der Carbidausbildung hinsichtlich Größe und Verteilung in der Stahlmatrix. Hierzu wurden entsprechende Änderungen im Herstellungsprozess vorgenommen. Dies ist zum Beispiel das Herstellen solcher Güten mittels sondermetallurgischen Verfahren wie (Druck-)Elektro-Schlacke-Umschmelzen oder Vakuum-Induktions-Schmelzen bzw. Umschmelzen im Vakuum-Elektrolichtbogenofen, dem Homogenisieren bzw. Diffusionsglühen von Rohblöcken oder von geeigneten Zwischenabmessungen während der Warmumformung des Stahles, spezielle Schmiedetechnologien, die in der Lage sein sollen, einen quasi-isotropen Werkstoffzustand einzustellen, sowie besondere Feinstruktur-Glühverfahren. Mit diesen Maßnahmen, in der Regel sogar Kombinationen von einzelnen Maßnahmen, ist es gelungen, die Lebensdauer der Chrom-Molybdän-Vanadium Warmarbeitsstähle zu verbessern. Dies wird im Wesentlichen auf den Zähigkeitszuwachs in Folge einer homogeneren Verteilung der Carbide im Vergütungsgefüge zurückgeführt.

Die Gruppe der Nickel-Chrom-Molybdän- und die Nickel-Chrom-Molybdän-Vanadium-Stähle finden in der Regel für dynamisch beanspruchte, rissempfindliche Schmiedewerkzeuge für das Gesenkschmieden vorzugsweise Verwendung. Der Grund liegt vor allem in der relativ guten Zähigkeit, die im Wesentlichen auf den Nickelgehalt zurückzuführen ist. Allerdings fehlt bei dieser Stahlgruppe eine Anlassbeständigkeit im Temperaturbereich zwischen 350 bis 600 °C, hier fällt die Härte signifikant ab. Daher ist beim Gebrauch mit einem entsprechend höheren Verschleiß zu rechnen, der höhere Werkzeugkosten verursacht.

Die Wolfram-Chrom-Cobalt-Vanadium-Stähle werden aufgrund der sehr hohen Herstellungskosten nur selten für Standardanwendungen eingesetzt. Daher ist die Verwendung nur auf Anwendungen begrenzt, bei denen eine deutlich höhere Warmfestigkeit im Vergleich zu den Chrom-Molybdän-Vanadium Warmarbeitsstählen erforderlich ist. Beim Einsatz dieser Stahlgruppe ist zu beachten, dass zum Teil das Zähigkeitsverhalten geringer ist als bei den Chrom-Molybdän-Vanadium Warmarbeitsstählen.

Zusammenfassend kann festgehalten werden, dass es abgestimmt auf die jeweiligen Anforderungen im Bereich der Urformung sowie der spanlosen Umformung Warmarbeitsstähle gibt. Allerdings besteht zum Teil eine ungeklärte Fragestellung in der Werkstoffentwicklung, nämlich in wie weit sich die Warmfestigkeit und die Zähigkeit bei neuen Stahlgüten erhöhen lassen. Hierzu gab es in der jüngsten Zeit einige Bemühungen, so wird in DE 195 31 260 C5 ein Verfahren zur Herstellung eines Warmarbeitsstahles beschrieben. Auf Basis eines Nickel-Chrom-Molybdän-Vanadium Stahles ist es gelungen, eine Stahllegierung einschließlich eines Herstellungsprozesses zu entwickeln, die sowohl eine höhere Festigkeit als auch eine höhere Zähigkeit bei vergleichbarer Verschleißbeständigkeit gegenüber den herkömmlichen Warmarbeitsstählen aufweist.

In EP 1 887 096 A1 wird ebenfalls ein Warmarbeitsstahl beschrieben, wobei eine Legierungszusammensetzung entwickelt wurde, die im Wesentlichen die Reduzierung von Chrom vorsieht und die anderen Carbid bildenden Elemente (wie Molybdän, Wolfram oder Vanadium) je nach Anwendungsgebiet entsprechend den Verschleißanforderungen zu legiert werden.

Aus der US 2005/0115644 A1 ist ein Stahl für Einspritzformen für Plastikmaterial oder für die Produktion von Bauteilen für die Bearbeitung von Metallen bekannt. Hierbei wird der Kohlenstoffgehalt in Verbindung mit dem Mangangehalt, dem Nickelgehalt, dem Chromgehalt, dem Molybdängehalt eingestellt, wobei zusätzlich ein Zusammenhang zwischen Bor, Aluminium, Titan, Zykon und Stickstoff besteht.

Aus der JP 05044655 ist ein Warmarbeitsstahl bekannt, bei dem die Gefahr von großen Rissen dadurch verhindert wird, dass die Zähigkeit auf das Niveau eines gehärteten und angelassenen Stahls angehoben wird, während die geleistete Härte und Hochtemperaturfestigkeit erhalten bleibt, wobei der Stahl als Legierungselemente Mangan, Nickel, Chrom, Banadium, Niob und Molybdän oder Wolfram enthält.

Aus der JP 11368181 ist ebenfalls ein Warmarbeitsstahl bekannt, der sehr gute Schweißeigenschaften besitzen soll und neben 0,1 - 0,3 % Kohlenstoff, Silizium, Mangan, Chrom, Banadium und Molybdän und/oder Wolfram, während noch eine weitere Reihe Nebenmetalle eingeführt wird.

Aus der JP 01270917 ist ebenfalls ein Warmarbeitsstahl bekannt, wobei der Warmarbeitsstahl zum Pressschmieden verwendet werden soll und neben Kohlenstoff relativ hohe Gehalte an Silizium und Mangan sowie ebenfalls Wolfram und Molybdän, sowie Banadium und Niob enthält. Durch die chemische Zusammensetzung soll sichergestellt werden, dass die Zahl der zurückbleibenden Karbide bei einer Anlasstemperatur die über der konventioneller Stähle liegt, reduziert wird, um die Auskristallisierung der Karbide zu unterbinden und die hochtemperaturfestigkeit zu sichern. Zur Kornfeinerung wird Niob zugegeben.

Die Aufgaben der vorliegenden Erfindung besteht darin, einen Stahl für höher beanspruchte Warmumformwerkzeuge zu entwickeln, der folgende, wesentliche Gebrauchseigenschaften besitzt:
▪ feinkörniger, zäher Gefügezustand
▪ gute Zerspanbarkeit bei hoher Verschleißbeständigkeit
▪ ausreichende Warmfestigkeit bei sehr guten Zähigkeitseigenschaften
▪ hohe Wärmeleitfähigkeit
▪ ressourceneffizienter Einsatz von Legierungselementen

Im Vergleich zu den Nickel-Chrom-Molybdän-Vanadium-Stählen sollte die Anlassbeständigkeit deutlich höher sein, so dass ein möglichst breites Anwendungsspektrum im Werkzeugbau abgedeckt wird. In **Bild 4** ist die Entwicklungsaufgabe hinsichtlich der Anlassbeständigkeit, die als Maß für die Warmfestigkeit gilt, dargestellt.

Die geforderte Ressourceneffizienz bezieht sich im Wesentlichen auf die Legierungskosten. Die unabdingbaren Werkstoffeigenschaften sollen mit möglichst wenig edlen Legierungselementen eingestellt werden. Des Weiteren ist der Herstellungsprozess so abzustimmen, dass sich der Werkstoff durch eine hohe metallurgische Reinheit, Seigerungsarmut sowie die Fähigkeit zu einer späteren Oberflächenveredelung -durch z. B. Schweißen und / oder thermisches Beschichten -auszeichnet.

Die Aufgabe wird mit einem Werkzeugstahl für höher beanspruchte Warmumformwerkzeuge mit den Merkmalen des Anspruch 1 gelöst.

Es ist eine weitere Aufgabe ein Verfahren zur Herstellung des Werkzeugstahles zu schaffen.

Die Aufgabe wird mit einem Verfahren mit den Merkmalen des Anspruchs 2 gelöst.

Weiterbildungen sind in den hiervon abhängigen Unteransprüchen gekennzeichnet.

Der erfindungsgemäße Werkzeugstahl für höher beanspruchte Umformwerkzeuge besitzt die folgende Zusammensetzung:

| | |
|---|---|
| Kohlenstoff: | 0,28 bis 0,40 Massen-%, |
| Silizium: | 0,03 bis 0,50 Massen-%, |
| Mangan: | 0,03 bis 0,70 Massen-%, |
| Chrom: | 2,00 bis 3,5 Massen-%, |
| Nickel: | 0,30 bis 1,00 Massen-%, |
| Molybdän: | 0,60 bis 1,60 Massen-%, |
| Vanadium: | 0,15 bis 0,35 Massen-%, |
| Wolfram: | 0,001 bis 1,00 Massen-%, |
| Niob: | 0,01 bis 0,10 Massen-% sowie |

einem Rest aus Eisen und üblichen Verunreinigungen, wobei der Stahl ein feinkörniges zähes Gefüge aufweist, wobei die Zusammensetzung folgende Bedingung einhält: $9,5 \leq % C \times 10 + % V \times 5 + % Mo \times 3 + % W \times 2 + % CR + % Nb \times 3 \leq 16$

Im Gegensatz zu den üblichen Stählen für Warmumformwerkzeuge (auch Warmarbeitsstähle genannt) werden bei der patentgemäßen Erfindung die Gebrauchseigenschaften Warmfestigkeit und Zähigkeit derart kombiniert, dass ein sehr wirtschaftlicher Einsatz dieses Stahles bei Temperaturen zwischen 200 bis 600 °C in Frage kommt. Im Vergleich zu konventionellen, bekannten Warmarbeitsstählen werden geringere Gehalte an Legierungselementen benötigt.

Alternativ zu dem Gehalt an Vanadium kann ein Gehalt von 0,15 bis 0,35% an Niob und / oder Titan zulegiert werden.

Die vorgeschlagene Legierungszusammensetzung führt zu einer hervorragenden Kombination von hoher Warmfestigkeit und Zähigkeit im vergüteten Zustand. Mit dem vorgesehenen Kohlenstoffgehalt von 0,28 bis 0,40 Massen-% lassen sich Vergütungsfestigkeiten in dem für Chrom-Molybdän-Vanadium Warmarbeitsstählen üblichen Festigkeitsbereich von 1400 bis 1600 MPa erzielen. Die anderen Legierungselemente wurden so gewählt, dass eine sehr gute Warmfestigkeit sichergestellt wird. Zur Verbesserung der Zähigkeit gegenüber den bekannten Warmarbeitsstählen wurde der Chrom- und auch der Vanadiumgehalt deutlich abgesenkt. Dies führt dazu, dass die Anzahl an Carbiden im Vergütungsgefüge etwas reduziert wurde. Damit kann das Zähigkeitspotenzial der erfindungsgerechten Zusammensetzung erhöht werden. Die marginale Absenkung der Verschleißbeständigkeit wurde durch die gezielte Zugabe von Niob ausgeglichen. Niob hat zusätzlich den Vorteil, dass während der zur Auflösung von möglichen Korngrenzencarbiden erforderlichen Austenitisierung beim Vergüten bzw. bei der Wärmebehandlung, ein mögliches Kornwachstum verhindert wird. Daher können entsprechend höhere Austenitisierungs-temperaturen genutzt werden, als dies bei vergleichbaren Stählen den Fall ist. Zur Einstellung der erforderlichen Anlasstemperaturen von über 550 °C, die alleine schon zum Abbau der wärmebehandlungsbedingten Eigenspannungen zweckmäßig sind, sind Kohlenstoffgehalte von mindestens 0,28 Massen-%, Chromgehalte von mindestens 2,00 Massen-%, Molybdängehalte von mindestens 0,60 Massen-% und Vanadiumgehalte von mindestens 0,15 Massen-% notwendig. Werden diese Elemente, die die Warmfestigkeit von Stählen steigern, in ihren Mindestgehalten zu legiert, so kann eine Warmstreckgrenze von über 800 MPa bei Temperaturen bis 550 °C erwartet werden.

Bei den Zähigkeitseigenschaften ist der erfindungsgemäße Warmarbeitsstahl den bekannten Warmarbeitsstählen bei gleicher Festigkeitslage deutlich überlegen. Im Kerbschlagbiegeversuch lassen sich an ISO-V-Proben etwa 20 Prozent höhere Schlagenergiewerte als bei den herkömmlichen CrMoV- und NiCrMoV-Warmarbeitsstählen ermitteln. Die sehr guten Werkstoffeigenschaften konnten in Labortests, die den Verschleiß von Warmarbeitswerkzeugen unter Betriebsbedingungen ermitteln sollen, durch ungewöhnlich hohe Lebensdauerkennzahlen belegt werden.

Das erfindungsgemäße Verfahren zum Herstellen eines Werkzeugstahles sieht vor, dass die Rohstahlerzeugung in einem Elektrolichtbogenofen oder LD-Konverter mit anschließender sekundärmetallurgischer Behandlung der Schmelze im Pfannenofen und/oder Entgasungsanlagen erfolgt, wobei als Desoxidationsprozess eine Si-, Al-, Kohlenstoff- und/oder Diffusionsdesoxididation gewählt wird, wobei nach der sekundärmetallurgischen Behandlung der Werkzeugstahl im Strang- oder Blockgussverfahren zu einer Bramme (oder Knüppel), einem Vorblock oder einem Rohblock vergossen wird, wobei der Erstarrungsquerschnitt auf die spätere Abmessung des Werkzeugstahlblockes abgestimmt ist und der vergossene
Werkzeugstahl einer Homogenisierungsbehandlung bei etwa 1250 bis 1300 °C für eine Zeitdauer von wenigstens 24 Stunden unterzogen wird.

Die Rohstahlerzeugung erfolgt in einem Elektrolichtbogenofen oder LD-Konverter mit anschließender sekundärmetallurgischen Behandlung der Schmelze im Pfannenofen und / oder Entgasungsanlagen. Als Desoxidationsprozess kann entweder eine Si- und / oder AI- sowie eine Diffusions- oder Kohlenstoffdesoxidation gewählt werden. Die Nutzung von sekundärmetallurgischen Maßnahmen zur Einformung von Einschlüssen wie z. B. das Einspulen von Calcium oder die Verwendung von vorgeschmolzenen Top-Schlacken kann zur Einstellung des geforderten Reinheitsgradniveaus genutzt werden. Anschließend erfolgt das Vergießen des Stahles im Strang- oder Blockgussverfahren zu einer Bramme (oder Knüppel) bzw. Vorblock oder einem Rohblock, der zu verwendende Erstarrungsquerschnitt ist auf die spätere Abmessung der Werkzeugstahlblockes und den gewählten Warmumformprozess abzustimmen.

Vor der Warmumformung des Vorblocks bzw. Rohblocks findet eine Homogenisierungsbehandlung bzw. ein Diffusionsglühen bei etwa 1250 bis 1300 °C statt. Die Dauer richtet sich nach der Größe des Gussblockes, beträgt aber mindestens etwa 24 Stunden. Das Diffusionsglühen dient der Homogenisierung der chemischen Zusammensetzung und minimiert mögliche Kristallseigerungen.

Die im Anschluss daran stattfindende Warmumformung findet vorzugsweise durch Schmieden bei Temperaturen von etwa 1200 bis 850 °C und mit einem mindestens dreifachen Verformungsgrad statt. Das umgeformte Werkstück wird nach der anschließenden Abkühlung des Werkstoffes bei ca. 850 bis 900 °C austenitisiert und dann etwa 50 bis 100 Stunden bei einer Temperatur im Bereich von 680 bis 710 °C isotherm zwecks
Umwandlung in der Perlitstufe gehalten. Anschließend erfolgt eine Feinstrukturbehandlung zur Einstellung eines feinkörnigen Gefüges bei gleichmäßiger Carbidverteilung.

Nach dieser Behandlung werden die Rohlinge für die herzustellenden Warmarbeitswerkzeuge mechanisch aus dem Schmiedestück herausgearbeitet, ggf. entsprechend den jeweiligen Fertigungszeichnungen bearbeitet und dann vergütet. Dabei werden die bei etwas 850 bis 950 °C austenitisierten Werkstücke in einem Medium, was Öl, Polymer oder Wasser sein kann, vergütet. Es können auch (vor-) bearbeitete Werkstücke in einem Blei- oder Salzbad oder alternativ beispielsweise mit einer Warmbadsimulation im Vakuum gehärtet werden. In jedem Fall werden die Werkstücke nach dem Abschrecken vorzugsweise an Luft auf Raumtemperatur abgekühlt und dann entsprechend dem Anlassdiagramm auf die gewünschte Einsatzfestigkeit angelassen. Üblicherweise erfolgt nach dem Vergüten ein mindestens zweimaliges Anlassen auf eine Gebrauchshärte, in der Regel maximal 4 6 HRc. Nach dem Anlassen erfolgt ein langsames Abkühlen auf Raumtemperatur, um einen spannungsarmen Werkstoffzustand einzustellen.

Der neue CrMoNiV-Stahl eignet sich besonders als Warmarbeitsstahl durch seinen feinkörnigen, zähen Gefügezustand und der im Vergleich zu den bekannten CrMoV-Stählen deutlich höheren Wärmeleitfähigkeit für alle Werkzeugarten der Metallumformung wie beispielsweise Schmiedegesenke oder aber Warmblechumformung, aber auch für Werkzeuge der Leichtmetallverarbeitung im erwärmten Zustand wie z. B. dem Druckgießen.

Das **Bild 3** stellt die wesentlichen Ergebnisse der Werkstoffuntersuchungen des erfindungsgemäßen Stahles den bekannten Warmarbeitsstählen gegenüber. Aus der Darstellung ist zu entnehmen, dass der erfindungsgemäße Stahl den bekannten CrMoV-legierten Warmarbeitsstählen keinesfalls nachsteht, sondern insbesondere im Temperaturbereich zwischen 500 und 600 °C bessere Festigkeits- und Zähigkeitswerte aufweist. Das höhere Zähigkeitspotenzial dient besonders in der Gesenkschmiedeindustrie der Vermeidung frühzeitiger Gesenkbrücke, die bei bruchgefährdeten, tiefen Gesenkgravuren, oder auch ungleichmäßigen Werkzeugtemperaturen die Kalkulierbarkeit von Schmiedeprozessen bzw. Werkzeugstandzeiten erschwert. Berechenbare Schmiedeprozesse sind aber für eine verlässliche Kostenkalkulation sowie für eine wirtschaftliche Produktion von Warmumformteilen notwendig. Ferner wird mit der Erhöhung des Zähigkeitspotenzials auch der Betriebssicherheit der Schmiedewerkzeuge Rechnung getragen. Des Weiteren zeichnet sich der erfindungsgemäße Stahl durch eine insbesondere gegenüber den bekannten CrMoV-Stählen deutlich besser Wärmeleitfähigkeit aus, was sich ebenfalls positiv in den Gebrauchseigenschaften widerspiegelt.

## Patentansprüche

1. Werkzeugstahl für höher beanspruchte Warmumformwerkzeuge mit folgender Zusammensetzung:
| | |
|---|---|
| Kohlenstoff: | 0,28 bis 0,40 Massen-%, |
| Silizium: | 0,03 bis 0,50 Massen-%, |
| Mangan: | 0,03 bis 0,70 Massen-%, |
| Chrom: | 2,00 bis 3,5 Massen-%, |
| Nickel: | 0,30 bis 1,00 Massen-%, |
| Molybdän: | 0,60 bis 1,60 Massen-%, |
| Vanadium: | 0,15 bis 0,35 Massen-%, |
| Wolfram: | 0,001 bis 1,00 Massen-%, |
| Niob: | 0,01 bis 0,10 Massen-% sowie |
einem Rest aus Eisen und üblichen Verunreinigungen, wobei der Stahl ein feinkörniges zähes Gefüge aufweist, wobei die Zusammensetzung folgende Bedingung einhält: $9,5 \leq % C \times 10 + % V \times 5 + % Mo \times 3 + % W \times 2 + % CR + % Nb \times 3 \leq 16$

2. Verfahren zum Herstellen eines Werkzeugstahles nach Anspruch 1, **dadurch gekennzeichnet, dass** die Rohstahlerzeugung in einem Elektrolichtbogenofen oder LD-Konverter mit anschließender sekundärmetallurgischer Behandlung der Schmelze im Pfannenofen und/oder Entgasungsanlagen erfolgt, wobei als Desoxidationsprozess eine Si-, Al-, Kohlenstoff- und/oder Diffusionsdesoxididation gewählt wird, wobei nach der sekundärmetallurgischen Behandlung der Werkzeugstahl im Strang- oder Blockgussverfahren zu einer Bramme (oder Knüppel), einem Vorblock oder einem Rohblock vergossen wird, wobei der Erstarrungsquerschnitt auf die spätere Abmessung des Werkzeugstahlblockes abgestimmt ist und der vergossene 1
Werkzeugstahl einer Homogenisierungsbehandlung bei etwa 1250 bis 1300 °C für eine Zeitdauer von wenigstens 24 Stunden unterzogen wird.

3. Verfahren nach Anspruch 2, **dadurch gekennzeichnet, dass** der Werkzeugstahl einer Warmumformung durch Schmieden bei Temperaturen von ca. 850 bis 1200 °C mit einem wenigstens dreifachen Verformungsgrad unterzogen wird.

4. Verfahren nach Anspruch 3, **dadurch gekennzeichnet, dass** das umgeformte Werkstück nach der anschließenden Abkühlung des Werkstoffes bei ca. 850 bis 900 °C austenitisiert und dann etwa 50 bis 100 Stunden bei einer Temperatur im Bereich von 680 bis 710 °C isotherm zwecks Umwandlung in der Perlitstufe gehalten wird.

5. Verfahren zum Herstellen von Rohlingen für Warmarbeitswerkzeuge aus einem Werkzeugstahl nach einem der Ansprüche 2 bis 4 mit einer Zusammensetzung nach Anspruch 1, **dadurch gekennzeichnet, dass** die Rohlinge aus dem Werkzeugstahl nach einer mechanischen Bearbeitung vergütet werden, wobei die bei etwa 850 bis 950 °C austenitisierten Werkstücke in einem Medium aus Öl, Polymer oder Wasser vergütet werden oder die bearbeiteten Werkstücke in einem Blei- oder Salzbad oder alternativ in einer Warmbadsimulation im Vakuum gehärtet werden, wobei die Werkstücke nach dem Abschrecken an Luft auf Raumtemperatur abgekühlt und dann entsprechend dem Anlassdiagramm auf die gewünschte Einsatzfestigkeit angelassen werden.

6. Verfahren nach Anspruch 5, **dadurch gekennzeichnet, dass** der vergossene Stahl vor oder zwischen Schritten der Warmumformung einem Umschmelzverfahren mittels ESU unterzogen wird.

7. Verfahren nach Anspruch 6, **dadurch gekennzeichnet, dass** durch die Umschmelzung die Homogenisierung/Diffusionsglühbehandlung des vergossenen Stahles eingespart wird.

8. Verwendung eines Werkzeugstahles nach Anspruch 1 zur Herstellung von Warmumformwerkzeugen.

9. Verwendung eines Werkzeugstahles nach Anspruch 1 zur Herstellung eines Kunststoffformwerkzeuges.

## Claims

1. Tool steel for more highly stressed hot forming tools having the following composition:
| | |
|---|---|
| carbon: | 0.28 to 0.40 mass%, |
| silicon: | 0.03 to 0.50 mass%, |
| manganese: | 0.03 to 0.70 mass%, |
| chromium: | 2.00 to 3.5 mass%, |
| nickel: | 0.30 to 1.00 mass%, |
| molybdenum: | 0.60 to 1.60 mass%, |
| vanadium: | 0.15 to 0.35 mass%, |
| Tungsten: | 0.001 to 1.00% by mass, |
| niobium: | 0.01 to 0.10% by mass and |
a balance of iron and common impurities, wherein the steel has a fine-grained tough structure; wherein the composition satisfies the following condition: 9, 5 ≤ % C x 10 + % V x 5 + % Mo x 3 + % W x 2 + % CR + % Nb x 3 ≤ 16.

2. Method for the manufacture of a tool steel according to claim 1, **characterized in that** the crude steel is produced in an electric arc furnace or LD converter with subsequent secondary metallurgical treatment of the melt in the ladle furnace and / or degassing systems, wherein as deoxidation process a Si-, AI-, carbon and / or diffusion-deoxidation is chosen, wherein after the secondary metallurgical treatment of the tool steel in the strand or ingot casting method to a slab (or billets), a billet or ingot is poured, wherein the solidification cross section is matched to the later dimension of the tool steel block and the poured tool steel is subjected to a homogenization treatment at about 1250 to 1300 °C for a period of at least 24 hours.

3. Method according to claim 2, **characterized in that** the tool steel is subjected to hot working by forging at temperatures of about 850 to 1200 °C with an at least three-fold degree of deformation.

4. Method according to claim 3, **characterized in that** the formed workpiece is austenitized after the subsequent cooling of the material at about 850 to 900 °C and is then held about 50 to 100 hours at a temperature in the range of 680 to 710 °C isothermally for the purpose of conversion in the Perlite.

5. Manufacturing process for blanks for hot work tools to be produced from a tool steel according to one of claims 2 to 4 with a composition according to claim 1, **characterized in that** the blanks are annealed after mechanical machining, wherein the workpieces austenitized at about 850 to 950 °C in a medium of oil, polymer or water or the tempered workpieces are hardened in a lead or salt bath or alternatively in a warm bath simulation in a vacuum, wherein the workpieces are cooled after quenching in air to room temperature and then tempered according to the tempering diagram to the desired operational strength.

6. Method according to claim 5, **characterized in that** the cast steel is subjected to a remelting process by means of ESU before or between steps of hot working.

7. Method according to claim 6, **characterized in that** the homogenization / diffusion annealing treatment of the cast steel is saved by the remelting.

8. Use of a tool steel according to claim 1 for the production of hot working tools.

9. Use of a tool steel according to claim 1 for the production of a plastic molding tool.

## Revendications

1. Un acier à outils pour des outils de formage à chaud plus fortement sollicités ayant la composition suivante:
| | |
|---|---|
| carbone: | 0,28 à 0,40% en masse, |
| silicium: | 0,03 à 0,50% en masse, |
| manganèse: | 0,03 à 0,70% en masse, |
| chrome: | 2,00 à 3,5% en masse, |
| nickel: | 0,30 à 1,00% masse, |
| molybdène: | 0,60 à 1,60% en masse, |
| vanadium: | 0,15 à 0,35% en masse, |
| tungstène: | 0,001 à 1,00% en masse, |
| niobium: | 0,01 à 0,10% en masse et |
un équilibre de fer et d'impuretés courantes, dans lequel l'acier a une structure dure à grains fins, dans lequel la composition répond à la condition suivante: 9, 5 ≤ % C x 10 + % V x 5 + % Mo x 3 + % W x 2 + % CR + % Nb x 3 ≤ 16.

2. Un procédé pour la fabrication d'un acier à outils selon la revendication 1, **caractérisé en ce que** l'acier brut est produit dans un four à arc ou convertisseur LD avec traitement métallurgique secondaire ultérieur de la masse fondue dans le four de poche et / ou dans des systèmes de dégazage, dans lequel en tant que procédé de désoxydation une désoxydation par Si, Al, carbone et / ou diffusion est choisie, dans lequel après le traitement métallurgique secondaire de l'acier dans le brin ou la lingotière, on verse une billette ou lingot dont la section transversale de solidification est adaptée à la dimension ultérieure du bloc d'acier à outils et l'acier à outils versé est soumis à un traitement d'homogénéisation à environ 1250 à 1300 °C pendant une période d'au moins 24 heures.

3. Procédé selon la revendication 2, **caractérisé en ce que** l'acier à outil est soumis à un travail à chaud par forgeage à des températures d'environ 850 à 1200 °C avec un degré de déformation au moins triple.

4. Procédé selon la revendication 3, **caractérisé en ce que** la pièce formée est austénitisée après le refroidissement subséquent du matériau à environ 850 à 900 °C puis est détenu environ 50 à 100 heures à une température comprise entre 680 et 710 °C de façon isothermique pour la conversion dans le Perlite.

5. Procédé de fabrication d'ébauches pour outils de travail à chaud à partir d'un acier d'outils selon l'une des revendications 2 à 4 avec une composition selon la revendication 1, **caractérisé en ce que** les ébauches formées à partir de l'acier d'outils sont recuites après usinage mécanique, dans lequel les pièces étant austénitisées à environ 850 à 950 °C sont durcies dans un milieu d'huile, de polymère ou d'eau ou les pièces à usiner sont durcies dans un bain de plomb ou de sel ou bien dans une simulation bain chaud dans le vide, dans lequel les pièces à usiner sont refroidies après trempe dans l'air jusqu'à la température ambiante et ensuite trempées selon le diagramme de revenu à la résistance opérationnelle désirée.

6. Procédé de fabrication selon la revendication 5, **caractérisé en ce que** l'acier coulé est soumis à un procédé de refusion au moyen d'ESU avant ou entre des étapes de travail à chaud.

7. Procédé de fabrication selon la revendication 6, **caractérisé en ce que** le traitement d'homogénéisation / de recuit de diffusion de l'acier coulé est économisé par la refusion.

8. Utilisation d'un acier d'outils selon la revendication 1 pour la production d'outils de formage à chaud.

9. Utilisation d'un outil en acier selon la revendication 1 pour la fabrication d'un outil de moulage en plastique.
